# FASCICULE DE BREVET EUROPEEN

(11) **EP 0 112 744 B1**
(45) Date de publication et mention de la délivrance du brevet: **03.09.1986**
(21) Numéro de dépôt: 83402269.1
(22) Date de dépôt: 24.11.1983
(51) Int. Cl.: D06M 1/14, D06M 1/16, D06B 3/20

(54) **Procédé de neutralisation accélerée de substrats textiles cellulosiques et appareils de mise en oeuvre**
Verfahren zur beschleunigten Neutralisierung von zellulosehaltigen, textilen Substraten und Vorrichtung zu dessen Durchführung
Process for the accelerated neutralisation of cellulosic textile materials, and apparatus therefor

(30) Priorité: 29.11.1982 FR 8219963
(43) Date de publication de la demande: 04.07.1984
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR); TEINTURERIE DE CHAMPAGNE, F-10005 Troyes Cédex (FR)
(72) Inventeur: Zumbrunn, Jean-Pierre, F-95600 Eaubonne (FR); Levielle, Jean, F-10210 Chaource (FR); Thomas, André, F-10003 Troyes (FR); Grangette, Françoise, F-92340 Bourg-La-Reine (FR)
(74) Mandataire: Sadones Laurent, Renée

## Description

La présente invention concerne un procédé de neutralisation accélérée de substrats textiles cellulosiques et des appareils de mise en oeuvre.

L'industrie textile et plus particulièrement celle de l'élaboration de qualités particulières de coton en fil, tissé, tricoté, pur ou en mélange utilise des techniques dites de mercerisage ou caustification. Ces opérations sont effectuées par mise en contact de la matière cellulosique avec une solution aqueuse de soude caustique.

Le brevet allemand 120.344 décrit une méthode de mercerisage au cours de laquelle intervient un traitement par l'anhydride carbonique en vue de supprimer l'effet rétrécissant de la lessive de soude. La matière ayant acquise les qualités particulières recherchées, sort de la machine de mercerisage ou caustification, imprégnée de lessive de soude. L'exprimage par rouleaux presseurs permet de limiter la quantité de lessive de soude entraînée. Des rinçages sont ensuite pratiqués pour enlever l'alcali résiduel. Mais la cellulose présente une grande affinité chimique pour la soude, et le caractère divisé des fibres est favorable à une rétention de liquide par capillarité. Il est donc nécessaire de multiplier les rinçages avec des volumes d'eau importants et d'intercaler des rinçages à l'eau acidulée destinés à éliminer la soude caustique et à rompre la liaison chimique soude-cellulose, dite alcali-cellulose, C₁₂H₂₀0₁₀.2NaOH.

Un des procédés classiques, en discontinu, d'élimination de l'alcali, consiste à pratiquer une succession de rinçages nécessitant l'usage de charges répétitives d'eau froide, chaude, acidulée sur une même machine, pour une charge donnée de textile.

Un autre procédé usuel, continu, consiste à utiliser une succession de machines de rinçage, en séries, qui peuvent être des cuves à roulettes; le textile défilant en continu.

A titre d'exemple, un coton jersey sortant d'une machine à caustifier et débarassé au maximum de l'excès de lessive de soude par exprimage entre deux rouleaux presseurs nécessite, selon la technique connue pour 100 kg de matière sèche, imprégnée d'un poids sensiblement égal de lessive de soude de caustification, à 25 % environ de soude caustique NaOH, la succession de rinçages suivants, en discontinu et dans la même machine:
1ère opération, rinçage avec 1000 litres d'eau froide, durée 15 minutes;
2ème opération, rinçage avec 1000 litres d'eau à 60° C, durée 15 minutes ou plus
3ème opération, rinçage avec 1000 litres d'eau froide chargée de quelques kg d'acide acétique, durée 15 minutes;
4ème opération, rinçage avec 1000 litres d'eau froide, durée 15 minutes;
5ème opération identique à la précédente.

La durée totale des opérations avec les temps morts compris, se situe aux environs de deux heures, ou plus si l'eau chaude de rinçage n'est pas préchauffée. La variante en continu utilise les mènes bains, dans une succession de machines ou d'enceintes.

L'abondance des volumes d'eau froide, chaude ou acidulée est indispensable pour éviter toute trace d'alcali résiduel, préjudiciable à la qualité et pouvant même perturber d'autres opérations ultérieures, teinture par exemple.

Les inconvénients de la technique ainsi décrite apparaissent nettement et la pratique industrieile les confirme. La technique discontinue est couteuse en eau, en main d'oeuvre pour la manutention, par les controles et le temps d'immobilisation de la machine; et la technique continue est couteuse en eau, en investissements machine et surface au sol.

Par ailleurs, il existe toujours un risque de rétention d'alcali. Il est donc nécessaire d'effectuer des contrôles de pH pour s'assurer qu'il n'est pas nécessaire de pratiquer une opération supplémentaire de rinçage.

Un autre inconvénient commun aux deux procédés est relatif à l'environnement. En effet, le rinçage de 100 kg de textile selon l'exemple ci- dessus, produit 5000 litres d'eau polluée par environ 25 kg de soude caustique pure, très incomplètement neutralisée par la charge intermédiaire d'eau acidulée. En effet, par exemple, 3 kg d'acide acétique ne neutraliseraient que 2 kg de soude caustique, et il en resterait encore 23 kg soit 92 /% à l'état libre. Il est donc impératif, pour respecter les normes de rejet d'eau résiduaire, de prévoir une station d'épuration capable de neutraliser cette alcalinité, ce qui correspond à des contraintes, technique et économique, supplémentaires pour l'entreprise textile.

Des travaux ont été entrepris pour élaborer un procédé permettant d'éliminer totalement les risques d'alcalinité résiduelle dans les fibres textiles, tout en produisant un effluent dont le pH correspond à une absence totale de soude caustique. De plus, on a recherché à éviter les grandes consommations d'eau et la pollution, tout en économisant l'énergie et en réduisant les temps de traitements.

Selon le procédé proposé on réalise la neutralisation directe accélérée in-situ de substrats textiles cellulosiques imprégnés d'hydroxyde alcalin libre ou fixeé sur la cellulose par contact avec de l'anhydride carbonique, sans rinçages préalables. Le milieu neutralisant est à une température comprise entre 70 et 90° C.

L'anhydride carbonique vis à vis des substrats textiles cellulosiques alcalins se comporte comme un gaz actif réagissant d'une part sur la soude caustique NaOH, et d'autre part sur la liaison chimique dite alcali-cellulose. La réaction directe de l'anhydride carbonique avec la soude caustique libre et l'alcali-cellulose a pour conséquence avantageuse une neutralisation in-situ immédiate, avec formation dans les deux cas d'hydrogéno-carbonate de sodium, dit bicarbonate de sodium, produit pratiquement neutre et inoffensif pour l'environnement.

L'hygroscopicité de la soude caustique, sa propriété de donner des solutions visqueuses et sa grande affinité chimique pour la cellulose étaient responsables des importantes difficultés de son élimination. L'hydrogéno-carbonate étant un sel minéral dont les propriétés physiques et chimiques sont différentes, peut s'éliminer beaucoup plus facilement. De ce fait, l'alcanité d'imprégnation du textile est transformée instantanément en hydrogéno-carbonate de sodium qui est éliminé par un rinçage sommaire à l'eau et les opérations de rinçages en bains multiples sont supprimées.

Un autre avantage de la présente invention réside dans le fait que le bicarbonate de sodium, sel neutre ne perturbe pas une éventuelle opération ultérieure de traitement du textile caustifié ou mercerisé, par exemple, le blanchiment ou la teinture. En conséquence, il n'est pas toujours indispensable de rincer abondamment la charge textile neutralisée avant la dite opération, ce qui repré- sente un gain de temps et une économie d'eau.

Les effluents sortant de la neutralisation et de ses éventuels rinçages sont, par définition neutres ou à un pH voisin de 8, au maximum 8,3, valeur compatible avec les normes de rejet des eaux résiduaires. Ainsi, ils peuvent être rejetés directement, sans traitement complémentaire. Par ailleurs, un rejet accidentel d'eau chargée en hydroxyde de sodium, pouvant donc être à un pH de 10 à 14, largement au dessus des tolérances de rejet, n'est pas possible, d'où une incidence prépondérante favorable sur les risques de pollution accidentelle.

Les réactions de l'alcali-cellulose et de la soude caustique avec l'acide carbonique H₂CO₃ sont pratiquement instantanées. La durée de neutralisation ne dépend donc que de la température, de la vitesse d'injection de l'anhydride carbonique dans l'enceinte de neutralisation et bien entendu, de la capacité de la machine de neutralisation, à assurer un contact rapide entre le réactif et les produits à neutraliser.

Le contact entre le substrat imprégné d'hydroxyde alcalin libre ou fixé sur cellulose et le fluide neutralisant contenant de l'anhydride carbonique peut être réalisé en phase gazeuse, en phase aqueuse ou en phases combinées gazeuse et aqueuse, l'ordre des phases étant fonction du type de procédé continu ou discontinu. Le fluide neutralisant est introduit en fonction de la demande en relation avec la quantité d'alcali à neutraliser.

L'anhydride carbonique peut être mis au contact du substrat cellulosiqué, imprégné d'hydroxyde alcalin, à l'état gazeux, ce qui correspond à la création d'une atmosphère neutralisante.

Il est également possible, et même avantageux de procéder à la neutralisation directe de l'hydroxyde alcalin libre ou fixé sur la cellulose, par projection en pulvérisation sur le substrat textile cellulosique d'une solution aqueuse saturée d'anhydride carbonique soit d'une solution aqueuse chargée en acide carbonique, H₂COg. Le carbonique peut être pulvérisé simultanément avec de la vapeur d'eau.

La projection en pulvérisation sur le substrat cellulosique alcalin, d'une solution d'acide carboni que sursaturée en anhydride carbonique gazeux, donc une émulsion gaz-eau-acide carbonique correspond à une possibilité avantageuse de mise en oeuvre du procédé de l'invention.

L'eau des dites solutions peut être portée à une température de 30 à 90°C, de préférence 70 à 80° C, ce qui améliore sensiblement la cinétique de la réaction, par rapport à l'utilisation d'eau froide. La technique de projection d'une émulsion présente l'avantage de permettre au textile essoré, donc écrasé par les rouleaux presseurs de la machine à merceriser ou caustifier, de reprendre du volume en gonflant sous l'action de l'émulsion eau - C0₂ - C0₃H₂ d'où apport à coeur, de solution neutralisante et activation du processus.

Tous les traitements créant une atmosphère gazeuse neutralisante, peuvent être considérés comme des traitements en phase gazeuse.

Le procédé de neutralisation accélérée des substrats textiles cellulosiques par l'anhydride carbonique est applicable dans le traitement des textiles par voie aqueuse dans les procédés continu et discontinu, dans des appareillages par contact.

Dans un procédé continu, que l'on ait à traiter un tissu en nappe, un tricot ou du fil, on considère que le textile sort de la caustification ou de la mercerisation en passant par un système destiné à exprimer le maximum de liqueur caustique; et c'est le coton imprégné de restes de liqueur sodique ainsi que l'alcali-cellulose formée qu'il convient de neutraliser.

La technique de neutralisation in-situ, consiste en une projection-pulvérisation sur la matière textile en constant défilement, d'un courant gazeux d'anhydride carbonique ou d'une émulsion aqueuse eau-C0₂-C0₃H₂ comme précédemment décrit, avec distribution en un ou plusieurs points en fonction de la largeur de la nappe textile. La pression d'alimentation de gaz ou de l'émulsion est ajustée de manière telle que le jet neutralisant traverse la matière et réalise déjà une préneutralisation à coeur.

La neutralisation étant mise en oeuvre dans une enceinte fermée, celle-ci reste en permanence remplie d'anhydride carbonique, ce qui permet d'obtenir un contact avec la matière textile, propice à une éventuelle neutralisation complémentaire par l'anhydride carbonique gazeux.

La consommation d'anhydride carbonique par l'alcali imprégnant les fibres peut impliquer une dépression à l'intérieur de l'enceinte de traitement, aussi une régulation de la pression gazeuse assure l'alimentation en anhydride carbonique gazeux, en vue d'une neutralisation complémentaire.

La régulation est indépendante du taux d'imprégnation du textile et de la concentration en alcali, elle ne réagit qu'à la demande de gaz neutralisant, elle-même dépendant de la présence de soude caustique et d'alcali-cellulose dans la matière en traitement.

Ce mode de régulation donne une grande sécurité à l'utilisation et permet une économie de réactif car, en cas d'arrêt de l'introduction du textile alcalin ou encore en cas de passage d'un produit non alcalin, l'injection de fluide neutralisant sera automatiquement stoppée dès l'atteinte de la pression de consigne.

Le temps de contact très court entre le matériau textile et le réactif neutralisant, de l'ordre de 15 à 20 secondes, est compatible avec les vitesses de défilement de la matière.

Il a été trouvé avantageux de faire suivre la phase précédente de neutralisation, dite phase gazeuse, d'une phase aqueuse. Le traitement en phase aqueuse est réalisé par imprégnation du textile par de l'eau saturée d'anhydride carbonique. Cette imprégnation par de l'eau contenant de l'acide carbonique H₂CO₃ permet d'éliminer, si besoin était, les dernières traces l'alcalinité du textile tout en assurant un prérinçage.

L'association d'un traitement neutralisant avec de l'anhydride carbonique en phase gazeuse, avec un traitement en phase aqeuse représente un mode de mise en oeuvre techniquement très intéressant.

Au cours du traitement en phase aqueuse, l'introduction de l'anhydride carbonique dans l'eau est contrôlée et réglée de manière à introduire l'anhydride carbonique dès que le pH de la solution aqueuse d'imprégnation revient vers des valeurs alcalines. Cette introduction est complétée par un apport d'eau neuve et une purge dont les débits sont calculés de manière à éviter l'accumulation d'hydrogéno-carbonate de sodium. Dans le cas d'utilisation de l'injection d'une émulsion eau - C0₂ - C0₃H₂, l'apport d'eau neuve est assurée par cette injection, et il n'est donc pas nécessaire de renouveler l'eau du pied de cuve servant de prérinçage. L'excès d'eau neutre est éliminé en continu de manière classique.

Un rinçage final dans l'eau est effectué pour le textile, considéré comme matière finie. Ce rinçage peut être sommaire si le textile subit un traitement complémentaire de blanchiment ou de teinture car il n'est imprégné que d'hydrogéno- carbonate de sodium.

Tous les effluents sortants du traitement continu sont neutres ou au maximum à pH 8,3, compatibles avec les normes de rejet des effluents industriels.

Les caractéristiques de la neutralisation directe et accélérée sont applicables dans les procédés en discontinu, et utilisables dans des appareillages par contact.

Le traitement de neutralisation est effectué par charge; les principes généraux du traitement étant identiques à ceux exposés pour le système en continu. Comme précédemment, on effectue un traitement de neutralisation dit en phase gazeuse avec création d'une atmosphère d'anhydride carbonique. Puis, on complète ce premier traitement par une neutralisation en phase aqueuse par imprégnation dans une solution aqueuse saturée d'anhydride carbonique, ou une émulsion ea_{U}-C0₂-CO₃H₂.

Le traitement est mis en oeuvre de préférence dans une enceinte remplie d'une atmosphère d'anhydride carbonique, munie de préférence d'un pied de cuve contenant du gaz carbonique dissous dans lequel vient barboter le textile. La bande textile dont les extrémités sont reliées pour former une boucle, circule dans l'enceinte pour la neutralisation, puis le rinçage.

Les appareils permettant de mettre en oeuvre le procédé de neutralisation accélérée de substrats cellulosiques peuvent être d'un type classique, auxquels sont adjoints un détecteur de pression gazeuse, connecté à un régulateur de pression gazeuse, dans l'enceinte étanche de traitement en relation avec un débitmètre du fluide neutralisant provenant d'un stockage et des moyens de distribution et d'injection du fluide neutralisant.

Toutefois, il a été trouvé avantageux de réaliser certains appareils plus spécifiquement adaptés au procédé.

Dans le cadre d'un appareil de neutralisation en discontinu le point d'injection du fluide neutralisant est situé au fond de l'enceinte de traitement et le point d'insertion du détecteur dans la moitié supérieure de la dite enceinte.

Sur la figure 1 du dessin annexé, est représentée à titre d'exemple, une machine textile en discontinu.

Cet appareillage du type machine à teindre discontinue est constitué d'une enceinte fermée étanche (1) munie d'un tourniquet (2), d'une porte ou d'un système de sas (3) pour l'introduction et le retrait du textile.

On équipe cette machine à teindre d'un appareillage spécifique à la neutralisation par l'anhydride carbonique qui comprend un régulateur de pression gazeuse (4) qui commande l'arrivée du fluide neutralisant, l'organe détecteur du régulateur (5) régule une pression gazeuse dans l'enceinte (1) en commandant la distribution de l'anhydride carbonique, provenant d'un stockage (6), par l'intermédiaire du débitmètre (7) et de la tuyauterie de distribution (8) et le point d'injection (9) au fond de l'enceinte de traitement. La distribution de gaz via (7) et (4) est munie d'un by-pass (10) par lequel on purge, si besoin est, l'enceinte de son air, tout en saturant le pied de cuve (11) en eau, introduit par la vanne (12), (utilisée pour le remplissage ou le rinçage). La soupape (1), tarée à quelques millibars au-dessus du tarage du régulateur de pression (4) permet d'évacuer le produit de la purge et sert d'organe de sécurité antisurpression. Le tourniquet (2) est alors mis en marche et fait circuler la nappe de tissu (14) à la fois dans la partie supérieure de l'enceinte (1) garnie d'anhydride carbonique et dans le pied le cuve (11) l'eau saturée en anhydride carbonique.

La réaction de neutralisation de la soude en hydrogénocarbonate de sodium est instantanée et sa durée ne dépend que de la capacité d'introduction de l'anhydride carbonique pilotée par le régulateur de pression (4); la consommation de l'anhydride carbonique ne dépendant que de la demande alcaline apportée par le tissu.

L'indication de fin de réaction est obtenue par observation du débitmètre (7) qui indique l'arrêt de la circulation de l'anhydride carbonique dans le circuit de distribution (8). L'eau du pied de cuve, chargée de bicarbonate de sodium peut être éliminée sans traitement complémentaire par mise en service de la vanne de purge (15).

### Exemple d'application

Par la porte ou par un système de sas, on introduit une charge de tissu de coton, sortant d'une machine à caustifier, imprégné de liqueur de caustification dont la teneur, correspondant à la soude caustique et à l'alcali-cellulose, en quantité cumulée est de 25 kg, exprimée en NaOH. On purge éventuellement l'enceinte de son air tout en saturant le pied de cuve en eau, la soupape étant tarée une fois pour toutes à quelques millibars au-dessus du tarage du régulateur de pression gazeuse de l'enceinte. On met en marche le tourniquet de manière à faire circuler la nappe de tissu à la fois dans l'enceinte garnie de C0₂ gazeux et dans le pied de cuve saturé en C0₂. L'indication de fin de réaction étant donnée par l'arrêt du passage du flux gazeux visualisé par le débitmètre, on introduit éventuellement une nouvelle charge d'eau de 1.000 litres pour le rinçage des 100 kg de tissu neutralisé.

Le pied de cuve est chauffé à 70-80'C, pendant 10 minutes dans le cas particulier de cet exemple. La durée requise pour la neutralisation et son rinçage est au maximum de 20 minutes.

On observe une consommation de C0₂ de 29 kg soit un rendement d'utilisation de 95 %. Les 5 % de C0₂ supplémentaire correspondent aux pertes inévitables dues aux défauts d'étanchéité du système.

La figure 2 du dessin annexé représente à titre d'exemple une machine textile continue qui regroupe les installations de neutralisation et de rinçage.

Cet appareillage à déroulement vertical de textile est constitué par une enceinte fermée étanche comprenant une section verticale dans laquelle s'effectue le traitement neutralisant de la matière textile en phase gazeuse, prolongée par une section courbe dans laquelle est mis en oeuvre le traitement en phase aqueuse, complétée par la section de rinçage proprement dite et la section verticale de remontée du tissu traité.

Le fonctionnement de cet ensemble est le suivant, en prenant pour exemple du tissu en nappe sortant d'une machine à caustifier, après exprimage de l'excès de liqueur sodique par des rouleaux presseurs.

La partie supérieure de la première section verticale (1) est munie de moyens d'étanchéité (2) tels des lèvres souples, la matière à traiter (3) est introduite dans l'enceinte par un système de rouleaux distributeurs (13) dont la vitesse de rotation permet de régler la vitesse de défilement du tissu. Cette première partie de cette section verticale (1) du déroulement descendant du substrat cellulosique est munie d'au moins une série de moyens de projection (14) du fluide neutralisant, disposés perpendiculairement au sens de déroulement du textile et aux deux faces de celui-ci, en amont ou en aval des rouleaux distributeurs (13). Ces moyens de pulvérisation (14) sont d'un type classique, constitués par exemple par une série de buses ou de tubesperforés, placés en vis à vis de chaque face du textile et en quinconce les uns par rapport aux autres, de manière à projeter une émulsion d'anhydride carbonique et d'eau sur le tissu avec une pression en amont suffisante pour que les jets traversent le tissu, sans contrarier leur effet, et permettant une neutralisation à coeur. La pression du fluide neutralisant est réglée en fonction de l'épaisseur du tissu.

La figure III montre une représentation d'une rampe (14) de tubes perforés disposée de part et d'autre du tissu, alimentée en émulsion par un système mélangeur-émulsionneur classique (23) auquel parviennent la canalisation de C0₂ (15) et la canalisation d'eau chaude (16) (représentation par une rampe). Dans le cas particulier la température d'environ 70° C pour l'eau est favorable.

Après traitement de neutralisation par projection-pulvérisation au niveau des buses (14), la nappe de tissu aborde la partie moyenne et inférieure (17) de la première section verticale dont l'atmosphère est constituée par l'anhydride carbonique excédentaire projeté. La longueur de cette seconde section est déterminée de manière à obtenir un temps de contact de 15 à 30 secondes. Un complément de neutralisation peut être assuré si besoin est, par introduction d'anhydride carbonique gazeux en (15) pilote par un régulateur du type décrit (4) avec un autre détecteur (5).

La section de l'enceinte (1) est délimitée, à sa partie supérieure par le sas d'entrée ou d'étanchéité (2) et à sa partie inférieure par le niveau d'eau (11), celle-ci étant contenue dans la partie recourbée (12) de l'installation, niveau d'eau dit pied de cuve.

Le débit de C0₂ est régulé automatiquement en utilisant un régulateur de pression (4) identique à celui décrit sur la figure (1) dont le détecteur (5) est placé, dans la partie verticale chargée en gaz, par exemple au niveau indiqué sur la figure II.

Une surpression de quelques millibars est assurée en permanence par cette régulation qui commande l'entrée du C0₂ par le système d'injection d'émulsion C0₂-ea_{U}-CO₃H₂. La demande en C0₂ est réglée par la consommation due à l'alcalinité du textile. Tout excès de C0₂ se traduit par une non absorption par le textile et se retrouve non utilisé dans l'enceinte (1), provoquant une surpression immédiatement détectée par la régulation; celle-ci réagissant en stoppant l'injection. La consommation en anhydride carbonique est ainsi automatiquement réglée en fonction de la demande du textile.

L'organe détecteur de pression (5) commande la distribution de l'anhydride carbonique par l'intermédiaire du débitmètre (7) et des tuyauteries de distribution (10) et (8), cette dernière aboutissant en (10), à partir du stockage de C0₂ (6).

Une sécurité de neutralisation, dont l'usage facultatif dépend du degré d'alcalinité du tissu, est assurée par une injection complémentaire d'anhydride carbonique en (9) à l'intérieur de la section inférieure courbe (12) de l'appareil de traitement, dans le pied de cuve (11). Cette injection complémentaire d'anhydride carbonique est commandée par une régulation pH classique du pied de cuve (11); cette sonde (18) étant placée par exemple au point indiqué sur la figure II. Ce système dit de sécurité peut permettre d'absorber une pointe exceptionnelle d'alcalinité.

Le tissu après traitement de neutralisation sort de la section courbe (12) par un sas d'étanchéité (19), facultatif, ayant pour fonction un complément de sécurité, bien que l'anhydride carbonique par les rouleaux (20), est entraîné vers la section de rinçage (21) puis guidé par les rouleaux (22), dont la vitesse de rotation, couplée avec celle des rouleaux (20) et (13), contrôle le défilement du tissu.

Les niveaux liquides sont ajustés par des dispositifs classiques tels surverses (non représentés), et les débits d'eau sont ajustés en fonction des critères d'élimination de l'hydrogéno-carbonate, pour éviter son accumulation.

Tous les effluents sortant de l'installation sont à un pH de 8 à 8,3. Les résultats et performances sont identiques à ceux obtenus en traitement discontinu.

De plus, un système de soupape de sécurité (24) et de by-pass (25) du régulateur de pression, identique à celui de la figure 1 est disposé sur l'enceinte de traitement pour permettre sa purge d'air.

## Revendications

1. Procédé de neutralisation de substrats cellulosiques imprégnés d'hydrohyde alcalin libre ou fixé sur la cellulose, caracterisé en ce qu'on réalise une neutralisation in-situ directe et accélérée desdits substrats imprégnés, sans lavages préalables, par contact avec un fluide neutralisant contenant de l'anhydride carbonique en phase gazeuse, aqueuse ou associée; le milieu neutralisant étant à une température comprise entre 70 et 90° C, la régulation de la pression au cours du traitement commandant la quantité introduite de fluide neutralisant en fonction de la demande, reliée à la quantité d'alcali à neutraliser.

2. Procédé de neutralisation de substrats cellulosiques imprégnés d'hydroxyde alcalin selon la revendication 1, caractérisé en ce qu'on procède à la neutralisation directe en phase gazeuse par projection en pulvérisation sur le substrat cellulosique, soit d'une solution aqueuse saturée d'anhydride carbonique, soit d'une solution aqueuse chargée en acide carbonique ou d'une solution aqueuse d'acide carbonique sursaturée en anhydride carbonique: la temperature de l'eau desdites solutions étant comprise de préférence entre 70 à 80° C.

3. Procédé de neutralisation de substrats cellulosiques imprégnés d'hydroxyde alcalin selon la revendication 1, caractérisé en ce que l'on procède à la neutralisation par imprégnation du substrat cellulosique dans une liqueur aqueuse contenant de l'anhydride carbonique dissous, dont la teneur est contrôlée, par une régulation du pH qui réagit à l'alcalinité en autorisant l'injection d'anhydrique carbonique.

4. Procédé de neutralisation en discontinu de substrats cellulosiques, selon la revendication 1, caractérisé en ce que le substrat cellulosique se déroule dans une atmosphère d'anhydride carbonique, puis s'imprègne dans un pied de cuve constitué par une liqueur aqueuse contenant de l'anhydride carbonique dissous.

5. Procédé de neutralisation en continu de substrats cellulosiques imprégnés d'hydroxyde alcalin selon la revendication 1, caractérisé en ce que le substrat cellulosique en constant défilement est soumis à un traitement en phase gazeuse par projection d'anhydride carbonique selon la revendication 2, suivi d'une éventuelle complémentaire par l'anhydride carbonique gazeux, puis à sidiaire en phase gazeuse.

6. Appareil de mise en oeuvre du procédé de neutralisation accélérée de substrats cellulosiques selon la revendication 1, caractérisé en ce qu'il est muni d'un détecteur de pression (5) connecté à un régulateur de pression gazeuse (4) dans l'enceinte de traitement (1) en relation avec un débitmètre (7) du fluide neutralisant provenant d'un stockage (6) et en outre des moyens de distribution (8) et d'injection (9) du fluide neutralisant.

7. Appareil de neutralisation en discontinu selon la revendication 6, caractérisé en ce que le point d'injection (9) du fluide neutralisant est situé au fond de l'enceinte de traitement (1) et le point d'insertion du détecteur (4) dans la moitié supérieure de ladite enceinte (1).

8. Appareil de neutralisation en continu, selon la revendication 6, caractérisé par une enceinte étanche comprenant une section verticale (1) dans laquelle s'effectue le traitement neutralisant en phase gazeuse, prolongée par une section courbe (12) dans laquelle est mis en oeuvre le traitement en phase aqueuse, ccmplétée par la section de rinçage (21) et la section verticale de remontée du substrat traité (26), et en outre en ce que l'enceinte est munie à son extrémité supérieure de moyens d'étanchéité (2), et dans la partie supérieure de la section de déroulement descendant du substrat d'au moins une série de moyens de projection (14) du fluide neutralisant disposée perpendiculairement au sens de défilement du substrat et de part et d'autre en quinconce, en amont ou en aval de rouleaux distributeurs (13) dans la partie moyenne de la section de déroulement descendant du substrat un détecteur de pression (5) connecté à un régulateur de pression gazeuse (4) alimentant les moyens de projection; et en ce que la section courbe est munie d'une sonde de pH (18) et d'un moyen d'injection d'anhydride carbonique (9) relié au stockage (6).

9. Appareil de neutralisation en continu selon la revendication 8, caractérisé en ce que la partie inférieure de la section verticale de déroulement descendant du substrat est munie d'un détecteur de pression (5) connecté à un régulateur de pression (4).

## Patentansprüche

1. Verfahren zum Neutralisieren von cellulosehaltigen, mit freiem oder auf der Cellulose fixiertem Alkalihydroxid imprägnierten Substraten, dadurch gekennzeichnet, daß man eine direkte und beschleunigte Neutralisation dieser imprägnierten Substrate in situ ohne vorherige Waschungen durch Kontakt mit einem neutralisierenden Fließmittel, das das Kohlendioxid in Gasphase, wäßriger phase oder kombinierter Phase enthält, durchführt, wobei sich das neutralisierende Medium auf einer Temperatur zwischen 70 und 90° C befindet und die Regulierung des Druckes im Verlauf der Behandlung die eingeführte Menge des neutralisierenden Fließmittels in Funktion vom Bedarf gesteuert wird, der an die zu neutralisierende Alkalimenge gebunden ist.

2. Verfahren zum Neutralisieren cellulosehaltiger, mit Alkalihydroxid imprägnierter Substrate nach Anspruch 1, dadurch gekennzeichnet, daß man die direkte Neutralisation in Gasphase durch Besprühen des cellulosehaltigen Substrates mit einer wäßrigen, mit Kohlendioxid gesättigten Lösung oder mit einer mit Kohlensäure beladenen wäßrigen Lösung oder einer mit Kohlendioxid übersättigten wäßrigen Kohlensäurelösung durchführt, wobei die Temperatur des Wassers dieser Lösungen vorzugsweise zwischen 70 und 80°C liegt.

3. Verfahren zum Neutralisieren cellulosehaltiger, mit Alkalihydroxid imprägnierter Substrate nach Anspruch 1, dadurch gekennzeichnet, daß man die Neutralisation durch Imprägnierung des cellulosehaltigen Substrates mit einer wäßrigen Flüssigkeit, die das Kohlendioxid gelöst enthält, durchführt, wobei der Kohlendioxidgehalt durch eine Regelung des pH gesteuert wird, der auf die Alkalinität reagiert, indem er die Einspritzung von Kohlendioxid zuläßt.

4. Verfahren zum kontinuierlichen Neutralisieren von cellulosehaltigen Substraten nach Anspruch 1, dadurch gekennzeichnet, daß das cellulosehaltige Substrat in einer Kohlendioxidatmosphäre abläuft und dann mit einem Wannenfuß imprägniert wird, der von einer wäßrigen Flüssigkeit gebildet wird, die gelöstes Kohlendioxid enthält.

5. Verfahren zum kontinuierlichen Neutralisieren cellulosehaltiger, mit Alkalihydroxid imprägnierter Substrate nach Anspruch 1, dadurch gekennzeichnet, daß das cellulosehaltige Substrat unter konstantem Ablaufen einer Behandlung in Gasphase durch Einspritzen von Kohlendioxid gemäß Anspruch 2, gefolgt von einer eventuellen zusätzlichen Neutralisation durch gasförmiges Kohlendioxid und dann eine ersatzweise Behandlung in Gasphase unterzogen wird.

6. Vorrichtung zur Durchführung des Verfahrens zum beschleunigten Neutralisieren von cellulosehaltigen Substraten nach Anspruch 1, dadurch gekennzeichnet, daß sie mit einem Druckfühler (5), der mit einem Gasdruckregler (4) in dem Behandlungsraum (1) in Abhängigkeit zu einem Durchflußmesser (7) des von einem Vorrat (6) kommenden neutralisierenden Fließmittels verbunden ist, und außerdem mit Einrichtungen zur Verteilung (8) und zum Einspritzen (9) von neutralisierender Flüssigkeit versehen ist.

7. Vorrichtung zum diskontinuierlichen Neutralisieren nach Anspruch 6, dadurch gekennzeichnet, daß der Einspritzpunkt (9) für neutralisierendes Fließmittel am Boden des Behandlungsraumes (1) und der Einführungspunkt für den Meßfühler (4) in der oberen Hälfte dieses Raumes (1) angeordnet ist.

8. Vorrichtung zum kontinuierlichen Neutralisieren nach Anspruch 6, gekennzeichnet durch einen dichten Raum mit einem vertikalen Abschnitt (1), in welchem sich die neutralisierende Behandlung in Gasphase abspielt, der durch einen gekrümmten Abschnitt (12) verlängert ist, in welchem die Behandlung in wäßriger Phase erfolgt, und der durch den Spülungsabschnitt (21) und den vertikalen Abschnitt für ein Hochziehen des behandelten Substrates (26) ergänzt ist, und daß außerdem der Raum an seinem oberen Ende mit Dichtungsmitteln (2) und in dem oberen Teil des Abschnitts des absteigenden Ablaufs des Substrates mit wenigstens einer Reihe von Einspritzeinrichtungen (14) für neutralisierendes Fließmittel, die senkrecht zur Richtung des Substratablaufes und gegeneinander versetzt angeordnet sind, versehen ist, aufstromwärts oder abstromwärts von Verteilerwalzen (13) in dem mittleren Teil des Abschnittes des absteigenden Ablaufes des Substrates ein Druckfühler (5) vorgesehen ist, der mit einem Gasdruckregler (4) verbunden ist, welcher die Einrichtungen zum Einspritzen speist, und daß der gekrümmte Abschnitt mit einer pH-Sonde (18) und Einrichtungen zum Einspritzen von Kohlendioxid (9), die mit dem Vorrat (6) verbunden sind, versehen ist.

9. Vorrichtung zum kontinuierlichen Neutralisieren nach Anspruch 8, dadurch gekennzeichnet, daß der untere Teil des vertikalen Abschnittes des absteigenden Ablaufs des Substrats mit einem Druckfühler (5) versehen ist, der mit einem Druckregler (4) verbunden ist.

## Claims

1. Process for neutralization of cellulosic substrates impregnated with alkali hydroxide free or fixed to the cellulose, characterized in that a direct and accelerated neutralization of the said impregnated substrates in situ is realized without preceeding washes by contact with a neutralizing fluid containing carbon dioxide in gaseous, aqueous or combined phase, the neutralizing medium being at a temperature between 70 and 90°C and the regulation of the pressure during the treatment controlling the introduced quantity of the neutralizing fluid in function of the demand bound to the quantity of alkali to be neutralized.

2. Process for neutralization of cellulosic substrates impregnated with alkali hydroxide according to claim 1, characterized in that the direct neutralization in gaseous phase is carried out by spraying on the cellulosic substrate either in aqueous solution saturated with carbon dioxide or in aqueous solution loaded with carbon dioxide or an aqueous solution of carbonic acid saturated with carbon dioxide, the temperature of the water of the said solutions being preferably between 70 and 80°C.

3. Process for neutralization of cellulosic substrates impreganted with alkali hydroxide according to claim 1, characterized in that the neutralization is carried out by impregnation of the cellulosic substrate within an aqueous liquid containing the carbon dioxide dissolved, the content of which is controlled by a regulation of the pH which responds to the alkalinity by allowing injection of carbon dioxide.

4. Process for discontinuous neutralization of cellulosic substrates according to claim 1, characterized in that the cellulosic substrate runs off in an atmosphere of carbon dioxide and then is impregnated in the vat sump consisting of an aqueous liquid containing the dissolved carbon dioxide.

5. Process for continuous neutralization of cellulosic substrates impregnated with alkali hydrogide according to claim 1, characterized in that the oellulosic substrate is subjected to a treatment in gaseous phase with constant running off by spraying carbon dioxide according to claim 2, followed by a possible supplementing neutralization by gaseous carbon dioxide and then by a possible treatment in gaseous phase.

6. Apparatus for carrying out the accelerated process of neutralization of cellulosic substrates according to claim 1, characterized in that it comprises a pressure detector (5) connected with a gas pressure regulator (4) within the treatment zone (1) in relation with a throughput meter (7) for the neutralizing fluidcoming from a storage (6) and additionally means of districution (8) amid injection (9) of neutralizing fluid.

7. Apparatus for discontinuous neutralization according to claim 6, characterized in that the point of injection (9) of neutralizing fluid is situated at the bottom of the treatment zone (1) and the point of insertion of the detector (4) is the upper half of the said zone (1).

8. Apparatus for continuous neutralization according to claim 6, characterized by a tight zone comprising a vertical section (1) in which the neutralizing treatment in gaseous phase is effected, prolonged by a curved section (12) in which the treatment in aqueous phase is carried out, completed by the rinsing section (21) and the vertical section of descending of the treated substrate (26), and further in that the zone comprises at its upper extremity tightening means (2) and in the upper part of the section of the descending run of the substrate at least one series of means for spraying (14) the neutralizing fluid disposed perpendicularly relating to the running direction of the substrate and displaced against each other, that upstreamwardly or downstreamwardly from the distributor rolls (13) in the middle part of the section of the descending run of the substrate a pressure detector (5) connected with a gas pressure regulator (4) feeding the spraying means is proided, and the curved section is provided with a pH probe (18) and means for injection of carbondioxide (9) connected with a storage (6).

9. Apparatus for continuous neutralization according to claim 8, characterized in that the lower part of the vertical section of the descending run of the substrate is provided with a pressure detector (5) connected with a pressure regulator (4).
